# EUROPÄISCHE PATENTSCHRIFT

(11) **EP 2 098 304 B1**
(45) Veröffentlichungstag und Bekanntmachung des Hinweises auf die Patenterteilung: **27.02.2013**
(21) Anmeldenummer: 09007035.0
(22) Anmeldetag: 01.09.2004
(51) Int. Cl.: B05D 7/06, B05D 3/12, E04F 13/10, E04F 15/04, E04G 9/04

(54) **Verfahren zum Versiegeln einer Bauplatte aus Holz oder einem Holzwerkstoff**
Method for sealing a structural panel
Procédé de scellement d'une plaque de construction

(30) Priorität: 06.09.2003 DE 10341172
(43) Veröffentlichungstag der Anmeldung: 09.09.2009
(62) Teilanmeldung aus: 04020746.6
(73) Patentinhaber: Flooring Technologies Ltd., Pieta MSD 08 (MT)
(72) Erfinder: Oldorff, Frank, 19057 Schwerin (DE)
(74) Vertreter: Rehmann, Thorsten

(56) Entgegenhaltungen:
- EP-A- 1 454 763
- EP-A- 1 512 468
- CH-A- 414 524
- DE-A1- 10 245 914
- US-A- 6 165 308

## Beschreibung

Die Erfindung betrifft ein Verfahren zum Versiegeln einer Platte aus OSB mit einer Oberseite und einer Unterseite.

OSB-Platten (Oriented Strand Board) können auch als Betonchalungsplatte verwendet werden.

Die Oberfläche dieser Platten muss versiegelt werden, um sie vor Umwelteinflüssen zu bewahren. Insbesondere das Eindringen von Feuchtigkeit bei Bodenplatten muss verhindert werden. Hierzu wird die Oberfläche der Platte häufig lackiert. Lack ist relativ weich und die Lackschicht unterliegt einem Verschleiß.

Gegenüber einem Lack ist ein Harz nicht nur kostengünstiger, sondern auch härter.

Aus der EP -B1- 0 560 870 ist eine Parkettstruktur bekannt, bei der unterhalb der den Oberflächenlack bildenden Firnisschicht ein Füllharz oder Lack in das Innere und in die Zwischenräume der vertikalen Holzmaserungen einimprägniert ist, wobei die Menge des Lackes, bezogen auf die Menge des Parkettfirnisses ein Vielfaches beträgt. Nachdem das Füllharz eingedrungen ist, werden die Bretter vorgeheizt und absorbieren nach dem Abkühlen das Harz bis in eine ausreichende Tiefe, so dass eine "Sperrschicht" ausgebildet wird, die beim späteren Versiegeln des Parkettes ein zu tiefes Eindringen des teuren Firnisses verhindert. Durch diese Maßnahme wird bei gleich bleibendem Firnisverbrauch eine gegenüber herkömmlich versiegeltem Parkett härtere Oberfläche erzielt.

Aus der DE -C2- 37 35 368 ist es bekannt, auf eine Materialplatte eine pulverförmige Harzschicht aufzustreuen, auf die anschließend noch Einlagestücke aufgebracht werden. Anschließend wird die Pulverschicht warm verpresst, um das Harz zu schmelzen und mit der Platte zu verbinden.

Von dieser Problemstellung ausgehend soll ein Verfahren zum Versiegeln einer Platte aus OSB angegeben werden, mit dem die von Laminatplatten bekannte verschleißfeste Oberfläche erzielbar ist, das aber einfacher und schneller ausgeführt werden kann.

Die Problemlösung erfolgt durch folgende Schritte:
a) Auftragen von flüssigem Harz auf die Oberseite,
b) Trocknen des Harzes,
c) Verpressen der Platte unter Temperatureinfluss, wobei das Harz zumindest teilweise schmilzt, und
d) Verwendung von polierten Pressblechen beim Verpressen zur Einstellung des Glanzgrades.

Das flüssige Harz kann aufgewalzt, aufgesprüht oder aufgegossen werden. Es ist wesentlich einfacher zu handhaben, als eine vorgefertigte Harzlage. Wird die Harzschicht entsprechend dick aufgetragen, stellt sich die von Laminatplatten bekannte Oberflächenhärte ein. Durch das wesentlich härtere Harz wird die sehr hohe Verschleißfestigkeit erzeugt.

Durch die Verwendung entsprechend polierter Pressbleche in der Presse können beim Verpressen der Platte Glanzgrade eingestellt werden. Ein hochglanzpoliertes Pressblech führt zu einer hochglänzenden oder gar spiegelnden Oberfläche. Hierdurch lassen sich besonders schöne optische Effekte erzielen. Vor dem Aufbringen der Harzschicht kann eine OSB-Platte gespachtelt werden, um Unebenheiten in der Oberfläche zu beseitigen.

Auf dieselbe Art und Weise kann auch die Unterseite der Platte versiegelt werden. Dann können OSB-Platten, die eine sehr hohe Festigkeit aufweisen, als Betonschalungsplatten verwendet werden. Die Kunstharzschicht verhindert nicht nur das Eindringen von Feuchtigkeit in die Schalungsplatte, sondern erhöht auch ihre Lebensdauer aufgrund der Härte der Oberfläche.

Das Harz kann in mehreren Schichten aufgetragen werden, wobei jede Schicht vor dem Auftragen einer nächsten getrocknet wird.

Vorzugsweise ist das Harz ein Kunstharz, insbesondere Melaminharz.

Um besondere optische Effekte zu erzielen, kann das Harz eingefärbt sein. Auf der Oberseite und/oder Unterseite kann zwischen den Harzschichten eine Farbschicht aufgetragen werden. Die Farbschicht kann aufgedruckt werden.

Auch können weitere Füllstoffe in die Harzschicht eingemischt oder auf einzelne Schichten aufgestreut werden.

Die Ober- und die Unterseite werden vorzugsweise gleichzeitig beschichtet. Dadurch werden nicht nur völlig neue und verbesserte Produkteigenschaften erzielt, sondern gleichzeitig werden auch die Kosten für die Herstellung der OSB-Platte wesentlich gesenkt.

## Patentansprüche

1. Verfahren zum Versiegeln einer Platte aus OSB mit einer Oberseite und einer Unterseite mit folgenden Schritten:
a) Auftragen von flüssigem Harz auf die Oberseite,
b) Trocknen des Harzes,
c) Verpressen der Platte unter Temperatureinfluss, wobei das Harz zumindest teilweise schmilzt, und
d) Verwendung von polierten Pressblechen beim Verpressen zur Einstellung des Glanzgrades.

2. Verfahren nach Anspruch 1, bei dem vor dem Auftragen des flüssigen Harzes auf die Oberseite folgender Schritt ausgeführt wird:
e) Spachteln der Oberseite, um Unebenheiten zu beseitigen.

3. Verfahren nach Anspruch 1 oder 2, mit folgenden Schritten:
f) Auftragen von flüssigem Harz auf die Unterseite,
g) Trocknen des Harzes,
h) Verpressen der Platte unter Temperatureinfluss, wobei das Harz zumindest teilweise schmilzt.

4. Verfahren nach Anspruch 1, 2 oder 3, **dadurch gekennzeichnet, dass** das Harz in mehreren Schichten aufgetragen wird und jede Schicht vor dem Auftragen einer nächsten getrocknet wird.

5. Verfahren nach einem oder mehreren der vorstehenden Ansprüche, **dadurch gekennzeichnet, dass** das Harz ein Kunstharz, insbesondere Melaminharz ist.

6. Verfahren nach einem oder mehreren der vorstehenden Ansprüche, **dadurch gekennzeichnet, dass** das Harz eingefärbt ist.

7. Verfahren nach einem oder mehreren der vorstehenden Ansprüche, **dadurch gekennzeichnet, dass** auf der Oberseite und/oder der Unterseite unter oder zwischen den Harzschichten eine Farbschicht aufgetragen wird.

8. Verfahren nach Anspruch 7, **dadurch gekennzeichnet, dass** die Farbschicht aufgedruckt wird.

9. Verfahren nach Anspruch 1,2 und 3, **dadurch gekennzeichnet, dass** das Versiegeln auf der Oberseite und auf der Unterseite gleichzeitig erfolgt.

10. Verfahren nach Anspruch 1, 2, 3 oder 9, **dadurch gekennzeichnet, dass** das Verpressen in einer Durchlaufpresse erfolgt.

11. Verfahren nach einem oder mehreren der vorstehenden Ansprüche, **dadurch gekennzeichnet, dass** in die Harzschicht weitere Füllstoffe eingemischt werden.

12. Verfahren nach Anspruch 4, **dadurch gekennzeichnet, dass** auf einzelne Schichten weitere Füllstoffe aufgestreut werden.

13. Verfahren nach Anspruch 1, **dadurch gekennzeichnet, dass** ein hochglanzpoliertes Pressblech verwendet wird.

14. Verfahren nach einem oder mehreren der vorstehenden Ansprüche, **dadurch gekennzeichnet, dass** die Platte als Betonschalungsplatte verwendet wird.

## Claims

1. Method for sealing a panel made of OSB with an upper side and a lower side, comprising the following steps:
a) applying liquid resin to the upper side,
b) drying the resin,
c) pressing the panel under the influence of temperature, the resin at least partially melting, and
d) using polished pressing plates for the pressing to set the degree of gloss.

2. Method according to Claim 1, in which the following step is performed before the liquid resin is applied to the upper side:
e) smoothing the upper side in order to eliminate unevenness.

3. Method according to Claim 1 or 2, comprising the following steps:
f) applying liquid resin to the lower side,
g) drying the resin,
h) pressing the panel under the influence of temperature, the resin at least partially melting.

4. Method according to Claim 1, 2 or 3, **characterized in that** the resin is applied in multiple layers and each layer is dried before the next one is applied.

5. Method according to one or more of the preceding claims, **characterized in that** the resin is a synthetic resin, in particular melamine resin.

6. Method according to one or more of the preceding claims, **characterized in that** the resin is pigmented.

7. Method according to one or more of the preceding claims, **characterized in that** a colour layer is applied on the upper side and/or the lower side, below or between the resin layers.

8. Method according to Claim 7, **characterized in that** the colour layer is printed on.

9. Method according to Claim 1, 2 and 3, **characterized in that** the sealing is performed simultaneously on the upper side and the lower side.

10. Method according to Claim 1, 2, 3 or 9, **characterized in that** the pressing is performed in a continuous press.

11. Method according to one or more of the preceding claims, **characterized in that** further fillers are mixed into the resin layer.

12. Method according to Claim 4, **characterized in that** further fillers are scattered onto individual layers.

13. Method according to Claim 1, **characterized in that** a highly polished pressing plate is used.

14. Method according to one or more of the preceding claims, **characterized in that** the panel is used as a concrete formwork panel.

## Revendications

1. Procédé de vitrification d'un panneau d'OSB comprenant une face supérieure et une face inférieure, comprenant les étapes suivantes :
a) appliquer de la résine liquide sur la face supérieure,
b) sécher la résine,
c) presser le panneau sous l'effet de la température, la résine fondant au moins partiellement, et
d) utiliser des tôles de presse polies lors du pressage pour réaliser le degré de brillance.

2. Procédé selon la revendication 1, lors duquel préalablement à l'application de la résine liquide sur la face supérieure, on met en oeuvre les étapes suivantes :
e) enduire la face supérieure, pour éliminer des aspérités.

3. Procédé selon la revendication 1 ou 2, comprenant les étapes suivantes :
f) appliquer de la résine liquide sur la face inférieure,
g) sécher la résine,
h) presser le panneau sous l'effet de la température, la résine fondant au moins partiellement.

4. Procédé selon la revendication 1, 2 ou 3, **caractérisé en ce que** l'on applique la résine en plusieurs couches, et on sèche chaque couche avant d'appliquer une suivante.

5. Procédé selon l'une ou plusieurs des revendications précédentes, **caractérisé en ce que** la résine est une résine synthétique, en particulier de la résine de mélamine.

6. Procédé selon l'une ou plusieurs des revendications précédentes, **caractérisé en ce que** la résine est teintée.

7. Procédé selon l'une ou plusieurs des revendications précédentes, **caractérisé en ce que** l'on applique une couche de couleur sur la face supérieure et/ou sous la face inférieure ou entre les couches de résine.

8. Procédé selon la revendication 7, **caractérisé en ce que** l'on imprime la couche de couleur.

9. Procédé selon la revendication 1, 2 ou 3, **caractérisé en ce que** l'on met en oeuvre en même temps la vitrification sur la couche supérieure et sur la couche inférieure.

10. Procédé selon la revendication 1, 2, 3 ou 9, **caractérisé en ce que** l'on met en oeuvre le pressage dans une presse en continu.

11. Procédé selon l'une ou plusieurs des revendications précédentes, **caractérisé en ce que** l'on mélange d'autres matériaux de charge dans la couche de résine.

12. Procédé selon la revendication 4, **caractérisé en ce que** l'on disperse d'autres matériaux de charge sur des couches séparées.

13. Procédé selon la revendication 1, **caractérisé en ce que** l'on utilise une tôle de presse de polissage haute brillance.

14. Procédé selon l'une ou plusieurs des revendications précédentes, **caractérisé en ce que** l'on utilise le panneau comme panneau de coffrage de béton.
